# EUROPÄISCHE PATENTSCHRIFT

(11) **EP 0 045 026 B1**
(45) Veröffentlichungstag und Bekanntmachung des Hinweises auf die Patenterteilung: **16.01.1985**
(21) Anmeldenummer: 81105667.0
(22) Anmeldetag: 20.07.1981
(51) Int. Cl.: E01C 3/04, E01C 3/06, E01B 1/00, C09K 17/00

(54) **Verfahren zur Bodenverfestigung**
Method for soil stabilisation
Procédé de stabilisation du sol

(30) Priorität: 29.07.1980 DE 3028670
(43) Veröffentlichungstag der Anmeldung: 03.02.1982
(73) Patentinhaber: becker bau GmbH & Co. KG, D-24619 Bornhöved (DE)
(72) Erfinder: Kadelka, Friedrich, D-2360 Bad Segeberg (DE)
(74) Vertreter: UEXKÜLL & STOLBERG

## Beschreibung

Die Erfindung betrifft ein Verfahren zur Bodenverfestigung, bei dem der zu verfestigende, Feuchtigkeit enthaltende Boden, Abraum oder ein Boden-Abraum-Gemisch mit Zement vermischt und dann verdichtet wird.

Aus der DE-C 895461 ist es bekannt, Strassendecken aus einem dem bekannten Zementbeton ähnlichen Baustoff herzustellen, wobei der Erdboden in nicht aufbereitetem oder physikalisch besonders aufbereitetem Zustand mit Zement, Wasser und chemisch sich mit dem Zement und den Bodenteilchen verbindenden, die bautechnischen Eigenschaften verbessernden Zusatzmitteln zu einer Mischung verarbeitet wird. Als geeignete Zusatzmittel werden die aus der Betontechnologie bekannten Zusätze wie Calciumchlorid, Natriumhydroxid, Calciumoxyhydrat, Silicofluoride, kieselsäurehaltige Zusätze, wie Natrium- oder Kaliumsilikat (Wasserglas) und andere, wie sie bei dem Zementkiesbeton insbesondere als Dichtungsmittel Verwendung finden, beschrieben. Wenngleich alle diese Zusatzmittel in der Praxis bei der Bodenverfestigung keine Bedeutung erlangt haben bzw. heutzutage keine Bedeutung mehr haben, wird bei der vorliegenden Erfindung von dieser Patentschrift als Stand derTechnik ausgegangen.

Beim Bau von Strassen und Eisenbahnlinien wird üblicherweise vor Aufbringung des Strassenbelags (Oberbau) bzw. Aufbringen des Schotterbettes im Eisenbahnbau der Untergrund bzw. Unterbau befestigt. Dies geschieht heutzutage nach einem als Bodenverfestigung bekannten Verfahren, bei dem die verschiedensten Böden (Lockermassen), wie zum Beispiel Böden gemäss DIN 18196, staubförmige mineralische Materialien oder Gemische derselben, mit Wasser und Zement versetzt, beispielsweise mit Bodenfräsen oder in Mischanlagen durchmischt und dann durch Walzeinwirkung beispielsweise mittels Gummiradwalzen verdichtet werden. Durch die Erhärtung des in der Bodenverfestigungsmasse enthaltenen Zements werden die einzelnen Körner der Bodenverfestigungsmasse zu einem festen verkitteten Gerüst verbunden. Während beim Beton der Zementstein die Körner praktisch vollständig umhüllt, verkittet er bei der Bodenverfestigung die Körner nur an einzelnen Punkten. Dies rührt daher, dass bei Beton im allgemeinen sehr viel höhere Druckfestigkeiten angestrebt werden und dementsprechend mehr Zement beigegeben wird als dies bei der Bodenverfestigung erforderlich ist, wo man je nach Boden mit 80 bis 220 kg Zement je m³ (entsprechend 4 bis 16% Zement) auskommt.

Unter den zuvorgenannten staubförmigen mineralischen Materialien, die im folgenden und in denPatentansprüchen der Kürze halber als Abraum bezeichnet werden, werden natürliche und künstliche mineralische Materialien wie Flugaschen, Verbrennungsrückstände, sonstige staubförmige bzw. feinstsandhaltige Rückstände aus Trocken-, Nass- und Elektroentstaubungsanlagen, schluff- und tonhaltige Waschrückstände aus Kies- und Bruchsteinwaschanlagen, Abraumstoffe aus Schleifprozessen und sonstige feinteilige anorganische und organische Rückstände jederArtverstanden.

Aufgrund der unterschiedlichen Zielsetzung und der unterschiedlichen eingesetzten Materialien bestehen zwischen der Bodenverfestigung mit Zement und der Betonherstellung grundlegende technologische Unterschiede. Während man bei Beton (Zementbeton) stets eine praktisch vollständige Verdichtung voraussetzt, so dass die Hohlräume zwischen den einzelnen Kies- und Sandkörnern nahezu vollständig mit Zementleim ausgefüllt sind, ist bei der Bodenverfestigung eine praktisch vollständige Verdichtung nicht zu erzielen.

Gütebestimmend ist daher bei Beton (ausser der Zementgüte) nur der Zementleim, d.h. der Wasserzementwert und die damit zusammenhängende Porosität des erhärteten Zementsteines. Demgegenüber können bei der Bodenverfestigung keine besonderen, etwa auf ein Hohlraumminimum erzielenden Anforderungen gestellt werden. Auch bei guter Verdichtung verbleiben deshalb bei der Bodenverfestigung im Korngerüst mehr Hohlräume als bei Beton. Während der Beton üblicherweise ein Restporengehalt von ungefähr 2,0 Vol.% oder weniger und nur in Ausnahmefällen wie bei Strassenbeton ein Gesamtporeninhalt von etwa 4 Vol.% angestrebt wird, ist der Porenanteil bei der Bodenverfestigung 10 bis 20mal grösser, das heisst, der Mineralhohlraum bei Bodenverfestigungen mit Zement schwankt in einem weiten Bereich zwischen etwa 20 und 40 Vol.%.

Die Herstellung von Zusammensetzungen für die Bodenverfestigung mit Zement erfolgt deshalb gegenüber der Betonherstellung nach anderen Grundsätzen, nämlich denen der Bodenmechanik. Diese geht aus von einem System aus Feststoffen sowie Wasser und Luft als Poren. Grundsätzlich ist man bestrebt, eine dichteste Lagerung der Mineralstoffe zu erreichen. Dementsprechend sind die wesentlichen Bestimmungsgrössen für die Qualität der Bodenverfestigung mit Zement der Wassergehalt, der Zementgehalt und das Mass der Verdichtung.

Für die Bodenverfestigung mit Zement kann jeder in der Natur vorkommende Boden verwendet werden, der in erforderlichem Masse zerkleinert werden kann, keine erhärtungsstörenden Stoffe enthält und mit Zement (hydrophobiert oder nicht hydrophobiert) und Wasser sowie ggf. geeigneten Additiven mischbar ist. Wasser und Zement verhalten sich hier in keinem der Betontechnologie ähnlichen Wasserzementwertverhältnis. Es gibt dementsprechend keine Möglichkeit, «zielsicher» bestimmte Festigkeitseigenschaften in der Bodenverfestigung mit Zement zu berechnen.

Wie bereits zuvor erwähnt, kann die Bodenverfestigung auch unter Zumischung von Abraum oder, wie bereits versuchsweise durchgeführt, unter ausschliesslicher Verwendung von Abraum wie Flugasche erfolgen. Dabei gelten ebenfalls im wesentlichen die zuvor genannten Gesichtspunkte.

In den zu verfestigenden Boden-Zement-Gemischen wirkt das Wasser als «Schmiermittel». Dementsprechend gibt es für jeden Boden, Abraum oder Boden/Abraum-Gemisch bzw. für jedes Boden-Zement-Gemisch, Boden/Abraum-Zement-Gemisch oder Abraum-Zement-Gemisch unter dem Gesichtspunkt der obigen Grundsätze einen sogenannten «optimalen Wassergehalt», der im sogenannten Proctorversuch ermittelt wird (siehe Merkblatt DIN 18127 für den Proctorversuch, herausgegeben von der Forschungsgesellschaft für das Strassenwesen).

Der Wasseranspruch bei der Bodenverfestigung richtet sich also nach dem «optimalen Wassergehalt», der sich - wie in dem genannten Merkblatt beschrieben - nach den Regeln der Bodenmechanik ermitteln lässt. Die diesem optimalen Wassergehalt entsprechende Trockenraumdichte (Proctordichte) ist im allgemeinen auch bei der Bauausführung anzustreben, vorausgesetzt, dass sich das Ergebnis des Proctor-Versuches bei der anschliessenden Herstellung von Probezylindern zur Bestimmung des erforderlichen bzw. geeigneten Zementgehalts zur Erzielung der notwendigen Druckfestigkeit bestätigt.

Die beim Proctor-Versuch gebildeten Prüfkörper untersucht man am 7. und/oder 28. Tag nach ihrer Herstellung auf Druckfestigkeit (siehe TVV 74, Bundesminister für Verkehr, Abt. Strassenbau). Hierbei steht der Festigkeitsanstieg etwa in einem linearen Zusammenhang mit dem Anstieg der Zementgehalte. Durch Interpolation wird aus einer erreichten Druckfestigkeit auf den damit in Zusammenhang stehenden Zementbedarf geschlossen [vgl. «Beton» 19 (1969), Seite 19 bis 24].

Eine Beziehung zwischen Festigkeitseigenschaften und Wasserzementwert wie bei Beton gibt es bei der Bodenverfestigung nicht. Eine sogenannte «optimale Verdichtung» wie beim Beton gibt es in der Bodenverfestigung ebenfalls nicht, denn der Verdichtungsgrad richtet sich immer nach der aus der gleichen Masse ermittelten «Proctordichte».

Wenngleich die Bodenverfestigung mit Zement und gegebenenfalls Zusatzmitteln gemäss DE-C 895461 eine erhebliche Verbesserung der Eigenschaften des Unterbodens bzw. Unterbaues, insbesondere im Hinblick auf die Frostbeständigkeit beim Strassen- und Eisenbahnbau ergibt, so weist diese Verfahrensweise dennoch verschiedene Nachteile auf. Durch die Zugabe von Fremdwasser über den Eigenwassergehalt des Verfestigungsmaterials in situ hinaus sind zusätzliche Verfahrensschritte und erhöhte Kosten erforderlich. Ferner treten bei derartig verfestigten Böden bzw. Frostschutzschichten beim Erhärten infolge Schwindens sogenannte Makrorisse auf. Diese machen es erforderlich, dass beispielsweise verhältnismässig dicke bituminöse bzw. zementgebundene Strassenbeläge verwendet werden müssen, um die Reflexion der Makrorisse in den Oberbau zu vermeiden. Es besteht ein grosser Bedarf für ein Verfahren zur Bodenverfestigung, das in einfacherer und billigerer Weise durchführbar ist und zu gleich guten und möglichst besseren Ergebnissen hinsichtlich der Frostbeständigkeit, Tragfähigkeit und Rissstruktur führt. Dabei ist insbesondere die Vermeidung von Makrorissen erwünscht, da diese im Strassenbau die Verwendung dünnerer bituminöser bzw. zementgebundener Strassenbeläge erlauben würde, was angesichts der Verknappung und des steigenden Preises von Erdöl in Zukunft eine immer grösser werdende Notwendigkeit darstellt.

Dementsprechend liegt der Erfindung die Aufgabe zugrunde, ein Verfahren zur Bodenverfestigung, insbesondere für den Strassen- und Eisenbahnbau vorzuschlagen, das gegenüber der herkömmlichen Bodenverfestigung mit Zement und gegebenenfalls Zusatzmitteln gemäss DE-C 895461 in einfacherer Weise und gegebenenfalls unter Verwendung geringerer Zement- und Wassermengen durchführbar ist. Darüber hinaus soll das erfindungsgemässe Verfahren zu einer verringerten Makrorissbildung führen, so dass beispielsweise im Strassenbau dünnere bituminöse oder zementgebundene Strassenbeläge verwendet werden können.

Gegenstand der Erfindung ist deshalb ein Verfahren zur Bodenverfestigung, bei dem der zu verfestigende, Feuchtigkeit enthaltende Boden, Abraum oder ein Boden-Abraum-Gemisch mit Zement und einem Betonzusatzmittel vermischt und dann verdichtet wird, dadurch gekennzeichnet, dass man als Betonzusatzmittel, berechnet als Trockensubstanz, Betonverflüssiger und/oder Betonfliessmittel in einer Menge von 2,5 bis 5% und vorzugsweise 3 bis 4,5%, bezogen auf das Zementgewicht, verwendet.

Gegenstand einer bevorzugten Ausführungsform der Erfindung ist ein Verfahren wie oben angegeben, das dadurch gekennzeichnet ist, dass man einen natürliche Feuchtigkeit enthaltenden Boden verwendet und dessen Feuchtigkeitsgehalt nicht erhöht.

Es ist bekannt, bei der Betonherstellung Zusatzmittel wie Betonverflüssiger, Betonfliessmittel, Betonbeschleuniger, Luftporenbildner, Dichtungsmittel, Betonverzögerer und Einpresshilfen sowie Zusatzstoffe wie mineralische Stoffe, organische Stoffe und Farbmittel zu verwenden. Bei der Herstellung von Strassendecken sind einige derartige Zusatzmittel im Rahmen der oben erwähnten DE-C 895461 bekannt. Allerdings haben die aus diesem Patent bekannten Zusatzmittel für die Bodenverfestigung keine praktische Bedeutung erlangt und die anderen genannten Zusatzmittel oder Zusatzstoffe mit Ausnahme der mineralischen Stoffe (Abraum) sind bisher bei der Bodenverfestigung nicht verwendet worden. Es wurde nun überraschend gefunden, dass die Verwendung von Betonverflüssigern und/oder Betonfliessmitteln trotz der gegenüber der Betonherstellung völlig anders gelagerten Verhältnisse auch bei der Bodenverfestigung zu vorteilhaften Ergebnissen führt. So kann beispielsweise bei unverändertem Zementgehalt auf die Zugabe von Fremdwasser verzichtet werden, d.h. die Eigenfeuchtigkeit des zu verfestigenden Materials reicht aus. Darüber hinaus führt die Zugabe derartiger Mittel zu höheren Druckfestigkeiten, so dass es möglich ist, den Zementanteil wesentlich zu senken. Aus der Verringerung des Wasser und Zementgehaltes wiederum resultiert ein geringeres Rissverhalten der verfestigten Massen, so dass bei gleicher oder höherer Druckfestigkeit Makrorisse, wie bisher üblich, nicht mehr auftreten. Vielmehr ist bei den erfindungsgemässen Bodenverfestigungen nur noch höchstens ein Mikrorissverhalten zu beobachten. Dies erlaubt im Gegensatz zu der bisherigen Bodenverfestigung mit Zement auch die Verwendung dünner bituminöser oder zementgebundener Strassenbeläge, was zusätzlich zu den Einsparungen bei der Bodenverfestigung selbst zu einer weiteren Kostenverringerung beim Strassenbau führt.

Betonverflüssiger (Plastifizierungsmittel) sind vor einigen Jahrzehnten vorwiegend in Deutschland und in der Schweiz entwickelt worden. Ihre Aufgabe besteht darin, einen steifen Frischbeton ohne grösseren Wasserzusatz in einen plastischen Frischbeton umzuwandeln. Vor Anwendung von Betonverflüssigern war es üblich, mit einer grösseren Zementleimmenge, d.h. mit einem höheren Zementzusatz, verbunden mit einem höheren Wassergehalt einen plastischeren Beton zu erhalten. Seit einigen Jahren gibt es darüber hinaus Betonfliessmittel, die in ihrer Wirkung Superverflüssiger darstellen.

Die bei der Bodenverfestigung ebenfalls verwendbaren Abraumstoffe erhöhen nach heutigen technologischen Kenntnissen im Frischzustand der Bodenverfestigung nach erreichter Verdichtung die scheinbare Kohäsion in der frischen Tragschichtlage. Ausserdem sind gewisse mineralische Feinststoffe latenthydraulisch, d.h. sie nehmen bis zu einem gewissen Grad infolge Anregung durch die Portlandzement-Klinker-Anteile an dem Erhärtungsverhalten teil, so dass eine Reduzierung des Zements als «rissfördernder» Bestandteil des Systems möglich ist.

Als Verflüssiger und Fliessmittel bei der Betonherstellung dienen gemäss dem Stand der Technik im wesentlichen folgende Substanzen:
1. Präparate aus Sulfitablaugen (Ligninsulfonsäuren bzw. deren Salze),
2. Carbon- und Oxycarbonsäuren sowie deren Salze, Derivate dieser Verbindungen und Detergentien,
3. bestimmte Silikone,
4. sulfonierte Melamin-Formaldehyd-Kondensationsprodukte (Superverflüssiger),
5. Kondensationsprodukte aus Naphthalinsulfonsäure und Formaldehyd,
6. Präparate aus Zuckerarten, die wegen ihrer Verzögerung des Erhärtungsvorganges gelegentlich mit Calciumchlorid kombiniert werden,
7. Kondensationsprodukte von Anthracenen analog wie beim Naphthalin,
8. sulfoniertes Phenolformaldehydkondensat und
9. Kombinationen der unter 1. bis 8. aufgeführten Substanzen.

(Die Sulfongruppen enthaltenden Verbindungen der genannten Substanzen werden üblicherweise in Form ihrer Natriumsalze im Handel angeboten und auch in dieser Form verwendet.) In der Praxis werden für die Betonherstellung bezogen auf den Zementanteil 0,2 bis maximal 1,5% Betonverflüssigerlösungen verwendet. Hierbei handelt es sich bedingt durch die begrenzte Löslichkeit im allgemeinen um 20 bis 30%ige Lösungen. Grössere Mengen dieser Zusatzmittel bringen im allgemeinen keine zusätzlichen Vorteile, sondern führen zu einer zu starken Verflüssigung, Entlüftung bei Strassenbetonen und zu einer unerwünscht langen Erhärtungsverzögerung. In Deutschland richtet sich die Verwendung von Betonverflüssigern und Betonfliessmitteln in Zementbeton nach DIN 1045.

Wenngleich anzunehmen ist, dass die «Klinkerphasen» des Zements bei der Bodenverfestigung mit Zement ähnlich wie bei der Betonherstellung mit Wasser in Wechselwirkung treten, gibt es gegenüber dem Beton bei der Bodenverfestigung einige gravierende Unterschiede. Während die Zuschlaggemische A, B, C gemäss DIN 1045 Oberflächen von etwa 0,8 bis 4,6 m²/kg aufweisen, verlaufen die Sieblinien der zu verfestigenden Sande und Böden in weitem Abstand zu den Beton-Sieblinien im Fein- bis Mittelkornbereich. Eine spezifische Oberfläche lässt sich nur annähernd mit etwa 10,0 rüz/kg abschätzen. Aufgrund des bei der Bodenverfestigung sehr viel geringeren Volumenanteils des Zementleims (Zement + Wasser + Poren) steht der vorhandenen Zementleimmenge bei der Bodenverfestigung eine sehr viel grössere Oberfläche als beim Beton gegenüber. Hieraus resultiert das bereits erwähnte hohe Porenvolumen bei Bodenverfestigungsmassen. Ferner resultiert aus der verhältnismässig geringen Zementleimmenge bei der Bodenverfestigung, dass die Verteilung im ganzen Bodensystem nicht kontinuierlich vorhanden sein kann. Dies führt bei Bodenverfestigungsmassen zu «punktförmigen Verkittungen» der Bodenteilchen mit Zementleim. Wegen Mangels des Dispersionsmittels Wasser als Trägersubstanz für den Zement als disperse Phase bilden sich Zementkornaggregate in zahlreichen Kornpackungspunkten. Infolge der Zusammenballung von Zementkörnchen zu grösseren Aggregaten verläuft die Durchhydratation einer grösseren Zementpackung mit immer dichter werdender Gel-Bildung und Volumenvergrösserung ständig langsamer, jedoch immer fortschreitend. Hierin liegt einer der Gründe für die oft bemängelten Spätfestigkeiten nach grösseren Zeiträumen.

Es wurde nun überraschend gefunden, dass bei Verwendung von Betonverflüssigern und/ oder Betonfliessmitteln in Bodenverfestigungsmassen der Wasseranteil auf etwa 70 Liter/m³ verringert werden kann und dennoch ein ausreichend verdichtungsfähiger Baustoff erhalten wird, obwohl bei Bodenverfestigungsmassen von vornherein für eine weitaus grössere Oberfläche (im Vergleich zu -Beton) Eine wesentlich geringere Zementleimmenge zur Verfügung steht und der geringe Wassergehalt nicht mehr die Kontinuität der flüssigen Phase innerhalb des Baustoffgemisches Bodenverfestigung gewährleistet.

Die durchgeführten Entwicklungsarbeiten haben ergeben, dass eine Wassereinsparung bis zu 50%, bezogen auf den «optimalen Wassergehalt», möglich ist. Überraschenderweise werden brauchbare Ergebnisse jedoch erst bei sehr viel höheren Konzentrationen an Verflüssiger und/ oder Fliessmittel als bei der Betonherstellung üblich erzielt. Als geeignet haben sich - bezogen auf das Zementgewicht - Mengen von 2,5 bis 5% und vorzugsweise 3 bis 4,5% Trockensubstanz in Pulverform erwiesen.

Die für die Bodenverfestigung geeigneten Betonverflüssiger und Betonfliessmittel können als Trockensubstanz, d.h. in Pulverform eingesetzt werden. Demgegenüber dürfen bei der Herstellung von Fliessbeton nach DIN 1045 nur flüssige Betonfliessmittel verwendet werden. Die Verflüssiger und Fliessmittel können aber auch in flüssiger Form zum Einsatz kommen, wobei solche Mengen zu verwenden sind, dass die oben angegebenen, auf Trockensubstanz bezogenen Konzentrationen eingehalten werden. Sie können in flüssiger Form vor der Zementzugabe auf das Planum aufgespritztbzw. in den Mischer gefüllt oder in Pulverform zusammen oder getrennt mittels der Streuvorrichtungen für Zement auf das Planum gestreut bzw. in den Mischer gegeben oder auch vor dem Aufbringen auf den zu verfestigenden Boden mit dem Zement innig vermischt werden.

Als geeignetes Zusatzmittel hat sich bei Versuchen insbesondere sulfoniertes Naphthalinformaldehydkondensat erwiesen. Die anderen genannten Mittel können nur dann in der Praxis angewandt werden, wenn keine bisher festgestellten Beeinträchtigungen des Erhärtungsverlaufes und keine Raumveränderungen (Quellungen) mehr auftreten. In diesem Zusammenhang hat sich insbesondere der häufig hohe Zuckergehalt von im Handel befindlichen Betonverflüssigern und Betonfliessmitteln negativ bemerkbar gemacht (siehe unten).

Die Möglichkeit zur Wassereinsparung von etwa 50% hat grosse wirtschaftliche und technische Vorteile. Die wirtschaftlichen Vorteile bestehen darin, dass die meisten zur Bodenverfestigung hergerichteten Rohplanien von Strassen und Wegen keiner Vornässung mehr bedürfen. Die Bereitstellung von Bewässerungseinrichtungen kann somit entfallen. Ein grosser technischer Vorteil liegt darin, dass infolge der Anwendung von stark reduzierten Feuchtigkeitsmengen das Schwind- bzw. Rissbildungsverhalten ebenfalls stark reduziert wird. Aus der einschlägigen Literatur ist bekannt, dass die Rissbildungen in Bodenverfestigungslagen nur in geringem Masse durch höhere Druckfestigkeit beeinflusst werden. In weit grösserem Masse entstehen die Risse infolge des Schwindverhaltens aufgrund der Kapillarität feinkörniger Massen. Bei den erfindungsgemässen Bodenverfestigungen ist die Schwindrissbildung stark bis auf eine Mikrorissbildung reduziert oder unterbleibt ganz, da es gelingt, den technisch normal notwendigen Wassersättigungswert stärker zu senken.

Ferner werden durch die erfindungsgemässe Verwendung von Betonverflüssigern und/oder Betonfliessmitteln höhere Druckfestigkeiten erreicht. Aus den erfindungsgemäss erzielbaren höheren Druckfestigkeiten resultiert wiederum ein weiterer wirtschaftlicher Vorteil in der Weise, dass im Vergleich mit dem Normalfall ohne Verlust an Festigkeit eine Zementeinsparung möglich ist.

Von den bei der Bodenverfestigung einsetzbaren Abraumstoffen dürfte insbesondere der Flugasche in Zukunft eine grosse Bedeutung zukommen, da sie in grossen Mengen anfällt und bisher nur in geringem Umfang einer sinnvollen Verwendung zugeführt werden konnte. Die im Rahmen der Erfindung durchgeführten Untersuchungen haben allerdings ergeben, dass die Einsatzmöglichkeiten von Flugasche in der Bodenverfestigung stark von deren Eigenschaften abhängen. Als geeigneter Beurteilungsmasstab hat sich bei den bisherigen Versuchen die Grösse des Glühverlustes erwiesen.

Am besten geeignet für das erfindungsgemässe Verfahren ist Flugasche mit dem geringsten Glühverlust (Flugasche 1 mit einem Glühverlust von nicht mehr als 5 Gew.%), die allein oder in jedem beliebigen Verhältnis gemischt mit Böden eingesetzt werden kann. Geeignete Mengen an Flugasche in Mischungen mit Böden liegen bei 30 bis 70% und insbesondere bei etwa 50%. Flugasche mit höherem Glühverlust (Flugasche 2 mit einem Glühverlust zwischen 5 und 8 Gew.%) dürfte nur in Ausnahmefällen allein in der Bodenverfestigung einsetzbar sein. Üblicherweise kann derartige Flugasche jedoch in Mengen bis zu 60% und vorzugsweise 40 bis 50% dem zu verfestigenden Boden zugefügt werden. Auch Flugasche mit hohem Glühverlust (Flugasche 3 mit einem Glühverlust über 10 Gew.%, z.B. bis zu 40 Gew.% und mehr) eignet sich nicht allein für die Bodenverfestigung, kann aber zu verfestigenden Böden in Mengen bis zu 20% zugesetzt werden. Es sei in diesem Zusammenhang jedoch daraufhingewiesen, dass die zuvor genannten Mengenanteile der verschiedenen Flugaschen darauf abgestellt sind, dass die herzustellende Bodenverfestigung den Anforderungen der TVV 74 genügt. Werden an die Bodenverfestigung höhere oder niedrigere Anforderungen gestellt, dann ändern sich insbesondere die möglichen Einsatzmengen der Flugaschen mit höherem und hohem Glühverlust.

Die Ausführungen in der Beschreibung und in den nachfolgenden Beispielen sind im wesentlichen auf die von der TVV 74 vorgegebenen Anforderungen abgestellt. Selbstverständlich ist das erfindungsgemässe Verfahren jedoch nicht auf die Erfüllung dieser Anforderungen beschränkt, sondern es liegt im Belieben des Durchschnittsfachmannes bei abweichenden Anforderungen das erfindungsgemässe Verfahren entsprechend anzupassen.

### Beispiel 1

Es wurden bestimmte Böden bei einem Zementgehaltvon 7% zunächst normal nach Proctor untersucht. Dazu wurden die entnommenen Böden über mehrere Tage luftgetrocknet. Anschliessend begann die Untersuchung nach Proctor von einem Wassergehalt etwa um 1,0 bis 1,5% aus. Der Wassergehalt wurde abgestuft um jeweils 1,5% erhöht und bis über den optimalen Punkt hinweggeführt. Der Endwassergehalt betrug 10,5%. Die über somit 7 Feuchtigkeitsstufen geführte Proctoruntersuchung ergab für den Repräsentativboden (frostsicherer Sand SE nach DIN 18196 und ZTVE-StB 76) einen Proctorwert von 1,87 g/cm³ und einen optimalen Wassergehalt von 9,0%.

Mit dem gleichen Bodenmaterial wurden anschliessend mit gleichen Feuchtigkeitsstufen, jedoch unter Zugabe von Betonverflüssigern und -fliessmitteln in Pulverform in den Dosierungen zwichen 2,5% und 5,0%, bezogen auf den Zementgehalt der Probe, Proctoruntersuchungen durchgeführt. Es wurde gefunden, dass bereits Wassergehalte zwischen 3,0 und 4,5% Trockenraumdichten ergaben, die in der Nähe von 100% Proctordichte (Normalfall) lagen. Bei Wassergehalten von über 4,5% zeigten diese Substanzen sogar Proctordichten von weit über 100%.

Anschliessend durchgeführte Druckfestigkeitsprüfungen an Proctorzylindern ergaben höhere Festigkeiten als normale Bodenverfestigungsmassen, d.h. ohne Zusatz von Betonverflüssigem und -fliessmitteln hergestellte Bodenverfestigungsmassen.

### Beispiel 2

Es wurde ein Sand (Sandentnahme Moorfleet; Frostschutzsand SE nach DIN 18196, Boden F1) unter Zusatz von 7% Zement und 2,5% Verflüssiger, bezogen auf den Zementgehalt, nach Proctor untersucht. Es wurden die aus Fig. 1 ersichtlichen Proctorkurven erhalten.

Bei den eingesetzten Verflüssigern handelte es sich um ein Ligninsulfonat. Die Dosierungsempfehlung des Herstellers (gedacht für Beton) wurde um das Zehnfache überschritten. Wie sich aus den in Fig. 1 wiedergegebenen Proctorkurven ergibt, wurde ein deutlicher Anstieg der Trockendichte beobachtet.

Bei Proben mit 5% Verflüssiger, bezogen auf den Zement, wurde ebenfalls eine gute Verflüssigungswirkung beobachtet. Aufgrund des sehr hohen Zuckergehaltes des verwendeten Ligninsulfonats und der damit verbundenen Erhärtungsverzögerung wurden allerdings nach 7 Tagen keine brauchbaren Druckfestigkeitswerte ermittelt:

### Beispiel 3

Der Versuch gemäss Beispiel 2 wurde unter Verwendung von zwei weiteren Zusatzmitteln wiederholt. Der Veflüssiger B bestand aus einer Kombination aus Ligninsulfonaten und MelaminFormaldehyd-Kondensaten. Der Verflüssiger C bestand aus einer Kombination von Ligninsulfonaten und Naphthalinsulfonatformaldehydkondensaten. Die beiden Verflüssiger wurden jeweils in einer Menge von 2,5 und 5%, bezogen auf die Zementmenge, eingesetzt. Die erhaltenen Trokkendichten nach Proctor sind in den Fig. 2 und 3 wiedergegeben.

Der beobachte Verflüssigungseffekt war sehr gut (vgl. Fig. und 3). Aufgrund des hohen Zukkergehalts der Ligninsulfonate waren die erhaltenen Druckfestigkeitsergebnisse nur zum Teil befriedigend.

### Beispiel 4

Der Versuch gemäss Beispiel 2 wurde unter Verwendung eines im Handel erhältlichen sulfonierten Naphthalinformaldehydkondensats in Form des Natriumsalzes (Verflüssiger A) wiederholt. Der Verflüssiger wurde, bezogen auf den Zement, in einer Menge von 1,5, 2,5 und 5,0% eingesetzt. Die erhaltenen Proctorkurven sind in Fig. 4 wiedergegeben.

Die Ergebnisse zeigen, dass bereits bei einem Wassergehalt von etwa 3 bis 4,5% die für die Bodenverfestigung erforderliche Mindestverdichtung von 98% der normalen Proctordichte erhalten wird.

Die Untersuchung von Proben mit einem Wassergehalt von 4,5% ergab um etwa ½ höhere Druckfestigkeitswerte (nach 7 Tagen) als für entsprechende Proben ohne Zusatz von Verflüssiger. Dies zeigt, dass der Zementgehalt bei Verwendung von Verflüssigern gegenüber der «normalen» Bodenverfestigung mit Zement um etwa '/₃ reduziert werden kann (siehe Beispiel 6).

### Beispiel 5

In der vorangegangenen Beschreibung ist mehrmals betont worden, dass Beton mit einem sehr geringen Anteil von Restporen hergestellt wird, während bei der Bodenverfestigung der Porenanteil das 10- bis 20fache der Betonporen beträgt. Aus der Literatur und eigenen Untersuchungen ergibt sich, dass eine Bodenverfestigung als frostsicher gelten kann, wenn eine Druckfestigkeit von 2,5 N/mm² in dem Bauteil erreicht worden ist. Diese im Gegensatz zum Beton erheblich niedrigere Mindestdruckfestigkeit liegt darin begründet, dass auch bei Wasserlagerung erkennbar ein Prüfkörper aus Bodenverfestigungsmaterial bei weitem nicht die Wassermengen aufnimmt, die er aufgrund seines Porenvolumens aufnehmen könnte. Somit steht der Eisbildung genügend Porenraum für die Volumenänderung aus Wasser zu Eis (plus 9%) zur Verfügung.

Um den Einfluss des Frosts im Frost-Tau-Wechselverfahren auf Prüfkörper mit den in den Beispielen 3 und 4 beschriebenen Dosierungen der Verflüssiger- und Fliessmittelsubstanzen zu untersuchen, wurden Proctor-Prüfzylinder mit 7% Pectacrete-Zement hergestellt. Als die Prüfzylinder nach 7 Tagen etwa eine Druckfestigkeit von ca. 5 N/mm² besassen, begannen die Untersuchungen gemäss Merkblatt für Eignungsprüfungen bei Bodenverfestigung mit Zement, Forschungsgesellschaft für das Strassenwesen, Arbeitsgruppe Untergrund-Unterbau, Ausgabe 1975, Absatz 4.4.3-Frostprüfung. In Abänderung des Absatzes 4.4.3 wurde nicht nur der Messwert der Längenänderung zwischen der ersten und nach der zwölften Frosteinwirkung angegeben, sondern die Längenänderung wurde nach jeder Frosteinwirkung ermittelt, um so den Entwicklungsgang von Frosthebungen besser sichtbar zu machen. Nach Abschluss der 12 Frost-Tau-Wechsel wurden die Versuche abgebrochen und die Messwerte in einer graphischen Darstellung (siehe Fig. 5) ausgewertet.

Die Prüfkörper enthielten jeweils bezogen auf Zement 2,5% Verflüssiger A, B oder C. Die Höhe der Proctorprüfzylinder betrug 12 cm. Die zulässige Längenänderung soll nach dem 12. Frost-Tau-Wechsel maximal 1%o betragen. 1%o von 12cm sind 0,12 mm.

Ferner wurde die Druckfestigkeit der Prüfzylinder nach 7 und 28 Tagen sowie nach Beendigung der Frost-Tau-Wechsel bestimmt. Die Ergebnisse sind in der folgenden Tabelle zusammengefasst.

### Druckfestigkeit in N/mm²

Die erhaltenen Ergebnisse zeigen, dass bei Einsatz aller drei Verflüssiger brauchbare Druckfestigkeitswerte erhalten wurden. Hinsichtlich der Längenänderung nach 12 Frost-Tau-Wechseln ergab nur der Verflüssiger A die geforderte Längenänderung von weniger als 1%₀, nämlich eine Längenänderung von unter 0,1 mm. Wie sich auch aus den Druckfestigkeitswerten bei Verwendung der Verflüssiger B und C ergibt, macht sich der hohe Zuckergehalt bei den Verflüssigern B und C auch bei den Frost-Tau-Wechsel-Untersuchungen negativ bemerkbar.

### Beispiel 6

In Beispiel 4 wurde darauf hingewiesen, dass der Zusatz von Verflüssigern zu etwa % höheren Druckfestigkeitswerten führt, so dass der Zementgehalt bei Verwendung von Verflüssigern gegenüber der «normalen» Bodenverfestigung mit Zement um etwa V3 reduziert werden kann. Um dies zu zeigen, wurde ein Spülsand «SE» nach DIN 18196 und ZTV StB 76 nach Proctor untersucht. Dabei wurde zunächst bei konstantem Wassergehalt von 4,5% der Zementgehalt verändert. Bei einem Zementgehalt von 4,6% wurden eine Trockendichte nach Proctor von 1,840 und eine Druckfestigkeit nach sieben Tagen von 2,4 N/mm² gefunden, während bei einem Zementgehalt von 7,0% die Trockendichte nach Proctor 1,871 und die Druckfestigkeit nach sieben Tagen 4,5 N/mm² betrugen. Diese Ergebnisse bestätigen die obige Feststellung, dass der Festigkeitsanstieg etwa in einem linearen Zusammenhang mit dem Anstieg der Zementgehalte steht.

Weiterhin wurden Proben mit einem Gehalt von 4,5% Wasser, 4,6% Zement und - bezogen auf den Zementanteil - 3% des Verflüssigers A untersucht. Es wurden eine Trockenraumdichte von 1,898 und eine Druckfestigkeit nach sieben Tagen von 4,4 N/mm² gefunden. Dies zeigt, dass der Zusatz von Verflüssiger tatsächlich eine Einsparung von etwa % des Zements erlaubt, ohne dass sich die Druckfestigkeit verschlechtert.

Im Rahmen der durchgeführten Versuche wurden auch Proben untersucht, die bei einem Wassergehalt von 4,5% nur die angegebene Menge Verflüssiger A aber keinen Zement enthielten. Es zeigte sich, dass bereits der Zusatz von Verflüssiger A allein eine bessere Verdichtung, d.h. eine höhere Trockenraumdichte im Proctorversuch ergibt.

### Beispiel 7

Es wurden mehrere Versuchsreihen mit ungewaschenem Sand 0/8mm (Sand SE nach DIN 18196) unter Zusatz der Flugaschen 1, und 3, die in der Beschreibung erläutert worden sind, durchgeführt. Flugasche 1 mit geringem Glühverlust stammte aus dem Kohlekraftwerk Kiel-Ost, Flugasche 2 mit höherem Glühverlust aus dem Kohlekraftwerk Wedel und Flugasche 3 mit hohem Glühverlust aus den Kohlenkraftwerken Tiefstaak und Neuhof, Hamburg. Es wurden die Proctorkurven für verschiedene Zusammensetzungen ermittelt.

Versuch A: Es wurde die Proctorkurve für Sand unter Zusatz von 4 Gewichtsteilen Zement auf 100 Gewichtsteile Sand ermittelt. Dabei ergab sich eine maximale Trockendichte von 1,919.

Versuch B: Es wurden die Proctorkurven für Zusammensetzungen aus 100 Gewichtsteilen Sand, 2 Gewichtsteilen Zement und 4 Gewichtsteilen Flugasche ermittelt. Dabei wurden jeweils Versuche ohne Zusatz von Verflüssiger und mit Verflüssiger (3% bezogen auf den Zement) durchgeführt. Die erhaltenen maximalen Trockendichten sind in der nachfolgenden Tabelle wiedergegeben.

Versuch C: Versuch B wurde wiederholt mit dem Unterschied, dass 4 Gewichtsteile Zement verwendet wurden. Die erhaltenen maximalen Trockendichten sind ebenfalls in der nachfolgenden Tabelle wiedergegeben.

Versuch D: Versuch C wurde wiederholt mit dem Unterschied, dass der Anteil an Flugasche auf 15 Gewichtsteile erhöht wurde. Die Ergebnisse sind ebenfalls in der nachfolgenden Tabelle wiedergegeben.

Versuch E: Versuch D wurde wiederholt mit dem Unterschied, dass der Anteil der Flugasche auf 30 Gewichtsteile erhöht wurde. Die Ergebnisse sind ebenfalls in der nachfolgenden Tabelle

Die Gemische mit Flugasche 1 besitzen unter Verwendung der pulverförmigen Verflüssiger die höchsten Trockenraumdichten. Ohne Verwendung von Pulververflüssiger liegen die Dichten eindeutig niedriger. Die Gemische mit Flugasche 2 zeigen im wesentlichen die gleichen Trockendichteunterschiede, doch bewegen sich die Trokkendichten im allgemeinen etwas unterhalb der Trockendichten der Gemische mit Flugasche 1. Die Flugasche 3 verhält sich insofern stark verändert gegenüber den beiden vorgenannten Flugaschen, als die Trockendichten der Gemische mit einem wirtschaftlich interessanten Flugascheanteil von oberhalb 15 Gewichtsteilen stark absinken. Niedrigere Trockendichten stehen im Zusammenhang mit hohem Porenanteil und im allgemeinen auch mit schwächeren Festigkeitseigenschaften. Entsprechend durchgeführte Proctorversuche mit Stahlplatteneinsatz ergaben, dass die Kornzertrümmerung bei der Flugasche 3 am grössten war. Es wurde festgestellt, dass ganz allgemein mit Absinken der Trockendichte bei gleichzeitig ansteigendem Flugascheanteil die Kornzertrümmerung abzunehmen scheint.

Zusammenfassend ist anhand der obigen Proctoruntersuchungen erkennbar, dass Flugaschen mit einem verbrennbaren Rückstand (Glühverlust) von ca. 3% (Flugasche 1) gute Eigenschaften auch in höherem Mischungsanteil besitzen, Flugaschen mit einem Glühverlust bis zu ca. 8% etwas weniger günstige Eigenschaften aufweisen und Flugaschen mit Glühverlusten über 10% und mehr ungünstige Eigenschaften auf die Entwicklung der Trockendichte haben.

Mit einigen Grundrezepturen wurden Proctor- prüfzylinder zur Ermittlung der Druckfestigkeiten nach 7 und 28 Tagen hergestellt. Bei allen Grundrezepturen betrugen der Sandanteil 100 Gewichtsteile und derWasseranteit 4,5 Gewichtsteile. Die Pulververflüssigermenge betrug konstant 3%, bezogen auf den Zementgehalt. Es wurden jeweils Prüfzylinder mit 3, 5 und 7 Gewichtsteilen Zement, bezogen auf Sand und Flugasche, hergestellt. Aus der graphischen Darstellung der erhaltenen Druckfestigkeitswerte in Abhängigkeit vom Zementanteil wurde derjenige Zementbedarf ermittelt, der eine den Anforderungen der wiedergegeben.

Versuch F: Versuch E wurde wiederholt mit dem Unterschied, dass der Anteil der Flugasche auf 50 Gewichtsteile erhöht wurde. Die Ergebnisse sind ebenfalls in der nachfolgenden Tabelle wiedergegeben.

TVV 74 genügende Druckfestigkeit ergibt. Die verwendeten Grundrezepturen enthielten folgende Mengen an Flugasche:
GrundrezepturA: 4 Gewichtsteile Flugasche 1
Grundrezeptur B: 4 Gewichtsteile Flugasche 2
Grundrezeptur C: 15 Gewichtsteile Flugasche 1
Grundrezeptur D: 30 Gewichtsteile Flugasche 1
Grundrezeptur E: 30 Gewichtsteile Flugasche 3
Grundrezeptur F: 15 Gewichtsteile Flugasche 3

Die in der obigen Tabelle wiedergegebenen Ergebnisse zeigen, dass unter Zugrundelegung der 7- oder 28-Tage-Druckfestigkeit gemessen an den Forderungen der TVV 74 mit steigendem Anteil Flugasche erhebliche Unterschiede in den Zementbedarfsmengen auftreten. Dies macht deutlich, dass die latenthydraulischen Eigenschaften der Flugasche zu hoher Nacherhärtung führen können. Die Flugasche 1 erfordert bei einem Mischungsanteil von 30 Gewichtsteilen auf 100 Gewichtsteile Sand bei Verwendung eines Pulververflüssigers nur noch 3 Gewichtsteile Zement, d.h. also weniger als etwa 50% des nach dem Stand der Technik üblichen Zementanteils. Verwendet man jedoch die Flugasche 1 nur in einem Anteil von 4 Gewichtsteilen auf 100 Gewichtsteile Sand, so steigt der Zementbedarf nur auf 3,5 bis 3,7 Gewichtsteile an.

Mischungen mit 4 Gewichtsteilen Flugasche 2 lassen den Zementbedarf nur geringfügig auf 3,8 bis 3,9 Gewichtsteile ansteigen. Selbst die qualitativ schlechteste Flugasche, nämlich Flugasche 3, kann noch in einem Anteil von 15 Gewichtsteilen verwendet werden, wobei der Zementbedarf auf etwa 4,5 Gewichtsteile ansteigt. Dagegen verhalten sich Mischungen mit Anteilen von 30 Gewichtsteilen Flugasche 3 ungünstig, da sie unzureichende Festigkeitseigenschaften erkennen lassen.

Als bemerkenswert muss hervorgehoben werden, dass alle Zementbedarfsmengen sich aus Festigkeitseigenschaften auf der Grundlage von 4,5 Gewichtsteilen Wasser in der Bodenverfestigungsmasse ableiten. Dies ist eine überaus wichtige Voraussetzung, gemeinsam mit einem relativ geringen Zementbedarf, für eine weitgehend rissefreie Bodenverfestigungs-Belagskonstruktion.

### Beispiel 8

Um den Einfluss von Kalksteinmehl als staubförmigem Produkt basischer Zusammensetzung in einem Bodenverfestigungsgemisch zu untersuchen, wurden wiederum zuerst Proctorversuche zwecks Ermittlung der Einflüsse der Mineralstoffe aufeinander sowie Versuche mit und ohne Verwendung des Pulververflüssigers durchgeführt. Auch hier zeigten sich wie zuvor unterschiedliche Proctorkurven, d.h. dass bei gleichen Rezepturen die Proctorkurve mit Pulververflüssiger oberhalb der Proctorkurve ohne Pulververflüssiger lag. Mit einer Grundrezeptur durchgeführte Versuche zur Bestimmung der Druckfestigkeit von Prüfkörpern nach 7 und 28 Tagen (vgl. Beispiel 7) ergaben ähnliche Ergebnisse wie in Beispiel 7, wobei der Zementbedarf bezogen auf die nach TVV 74 erforderliche Druckfestigkeit nach 7 Tagen 3,80 Gewichtsteile und bezogen auf die nach TVV 74 erforderliche Druckfestigkeit nach 28 Tagen 4,14 Gewichtsteile betrug. Die Grundrezeptur bestand aus 100 Gewichtsteilen Sand und 15 Gewichtsteilen Kalksteinmehl. Der Pulververflüssigeranteil betrug konstant 3%, bezogen auf den Zement. Auch hier ergab sich also ein erheblich geringerer Zementbedarf, und zwar bei einem Wassergehalt von etwa 50% des optimalen Wassergehaltes. Diese enorme Wassereinsparung ist bei der Beurteilung aller berichteten Ergebnisse stets mit zu berücksichtigen.

Übereinstimmende Versuche wurden unter Verwendung von Quarzsteinmehl durchgeführt. Es wurden entsprechende Ergebnisse erhalten, wobei sich z.B. bei Verwendung von 15 Gewichtsteilen Quarzsteinmehl auf 100 Gewichtsteile Sand (Sand SE nach DIN 18196) ein Zementbedarf gemäss den Anforderungen der TVV 74 nach 7 Tagen von 3,85 Gewichtsteilen ergab.

### Beispiel 9

Wie in Beispiel 5 beschrieben, wurden Prüfkörper aus den Zusammensetzungen gemäss den Beispielen 7 und 8 im Frost-Tau-Wechselverfahren untersucht. Nur die Sand-Flugasche-Gemische, deren Proctorzylinder nach 7 Tagen Druckfestigkeiten von unter 2,0 bis 2,5 N/mm² besassen, zeigen über 1%o hinausgehende Längenänderungen. Alle übrigen Zusammensetzungen, auch die mit höchsten Beimengungen von Steinmehlen, ergaben Längenänderungen im zulässigen Rahmen.

Als ein Phänomen stehen allerdings die Untersuchungen mit Quarzsteinmehl da, die im Gegensatz zu allen anderen Ergebnissen keine geringfügige Längenvergrösserung, sondern eine geringfügige Längenverkürzung ergaben. Diese Längenverkürzungen bewegten sich jedoch alle unterhalb von 1%₀ (0,12 mm).

Zusammenfassend ist festzustellen, dass lediglich die Anfangsfestigkeit der Bodenverfestigung, nicht jedoch der Anteil von feinsten Mineralstoffen Ursache für Frostschäden sein kann.

Zur Überprüfung des Einflusses der Frost-Tau-Wechsel wurden die Prüfkörper anschliessend auf ihre Druckfestigkeit untersucht. Dabei ergab sich, dass kein Prüfkörper einen Druckfestigkeitsabfall zeigte, der darauf hindeuten würde, dass ein festigkeitsschädigender Einfluss durch Frost stattgefunden hatte. Vielmehr zeigten die nach Frosteinfluss geprüften Prüfkörper im Mittelwert veschiedentlich höhere Druckfestigkeitsergebnisse im Vergleich zu den normalen 28-Tage-Druckfestigkeitsergebnissen. Damit ist der Beweis erbracht, dass die Erhöhung der Feinstanteile <0,06mm in Bodenverfestigungsmassen zu keinem frostschädigenden Einfluss auf den Bauteil Bodenverfestigung führt.

### Beispiel 10

In Ergänzung zu den vorangegangenen Beispielen 7 bis 9 wurden Flugaschen ohne Beimengung von Sand allein Proctoruntersuchungen unterzogen. Es wurden jeweils Versuche mit und ohne Zusatz von Verflüssigerpulver durchgeführt. Während Flugasche 3 bei Verwendung von 6 bzw. 10 Gewichtsteilen Zement auf 100 Gewichtsteile Flugasche mit und ohne Verflüssiger praktisch unbrauchbare Ergebnisse ergab, führte der Zusatz von Verflüssigerpulver bei Flugasche 2 zu einer deutlichen Erhöhung der Trockendichte und der Druckfestigkeiten. Noch wesentlich höher als bei Flugasche 2 lagen die Trockendichten bei Flugasche 1. Auch hier führte der Zusatz von Verflüssigern zu einem starken Anstieg der Druckfestigkeiten.

Es hat den Anschein, dass Bodenverfestigungsmassen, die nur aus Flugasche und Zement bestehen, keinen eindeutigen Proctorwert erkennen lassen. Der Anstieg der Kurve der Trocken-. dichte führt zu einem Höchstwert, der in Zusammenhang steht mit dem Austritt von Wasser während der Versuchsdurchführung. Der Vergleich aller drei Flugaschen deutet darauf hin, dass der Wasserbedarf desto höher ist, je höher der Glühverlust ist.

Die Versuche mit Flugasche 1, bei denen Zement mit und ohne Pulververflüssiger in die Flugasche eingemischt wurde und dann die Wasserzugabe erfolgte, ergaben, dass bei einem Wasseranteil von 50% des maximalen Wasserbedarfs die Verwendung von Verflüssigern zu einer Verringerung des Zementbedarfs um etwa 35 bis 40% führte. Bei Anhebung des Wassergehaltes auf den Maximalwassergehalt von etwa 16 Gewichtsteilen ergab sich eine Erhöhung der Druckfestigkeit. Dies macht wiederum die Verwendung sehr viel geringerer Zementmengen möglich. Es ist jedoch zu beachten, dass die Wahrscheinlichkeit der Bildung von Rissen mit der Möglichkeit hoher Abgaben von Feuchtigkeit aus der Bodenverfestigungslage zunimmt. Wie bereits in den vorangegangenen Beispielen wurde der Zementbedarf anhand der Kriterien derTVV74 bestimmt.

In allen beschriebenen Beispielen wurde hydrophobierter Zement (Pectacrete-Zement, siehe DE-PS 1 300 856, 1 303 934, 1642380 und 1 646502) verwendet. In den Beispielen 7 bis 10 wurde als pulverförmiger Verflüssiger handelsübliches sulfoniertes Naphthalinformaldehydkondensat eingesetzt.

## Patentansprüche

1. Verfahren zur Bodenverfestigung, bei dem der zu verfestigende, Feuchtigkeit enthaltende Boden, Abraum oder ein Boden-Abraum-Gemisch mit Zement und einem Betonzusatzmittel vermischt und dann verdichtet wird, dadurch gekennzeichnet, dass man als Betonzusatzmittel, berechnet als Trockensubstanz, Betonverflüssiger und/oder Betonfliessmittel in einer Menge von 2,5 bis 5% und vorzugsweise 3 bis 4,5%, bezogen auf das Zementgewicht, verwendet.

2. Verfahren nach Anspruch 1, dadurch gekennzeichnet, dass man einen natürliche Feuchtigkeit enthaltenden Boden verwendet, und dessen Feuchtigkeitsgehalt nicht erhöht.

3. Verfahren nach Anspruch 1 bis 2, dadurch gekennzeichnet, dass man als Betonverflüssiger oder Betonfliessmittel Ligninsulfonate, sulfonierte Melaminformaldehydkondensate, sulfoniertes Naphtalinformaldehydkondensat, verflüssigende Silikone, sulfonierte Anthracenformaldehydkondensate, sulfoniertes Phenolformaldehydkondensat, Carbon- und Oxycarbonsäuren, deren Salze und Derivate dieser Verbindungen, Detergenzien oder Mischungen von zwei oder mehreren dieser Substanzen verwendet.

4. Verfahren nach Anspruch 1 bis 3, dadurch gekennzeichnet, dass man % weniger Zement als für die Erreichung der gleichen Druckfestigkeit des Bodenverfestigungsmaterials ohne Zusatz von Betonverflüssigern und/oder Betonfliessmitteln benötigt verwendet.

## Claims

1. Method of soil stabilization, in which the moisture-containing soil, rubble, or soil/rubble mixture to be stabilized is mixed with cement and a concrete additive and then compacted, characterised in that a concrete thinner and/or a concrete flow promoting agent is used as the concrete additive, in an amount from 2.5 to 5wt.% and preferably 3 to 4.5 wt.%, relative to the weight of cement and calculated as dry material.

2. Method according to claim 1, characterised in that a soil which naturally contains moisture is used, and the moisture content thereof is not increased.

3. Method according to claim 1 or 2, characterised in that lignin sulphonates, sulphonated-melamine formaldehyde condensates, sulphonated naphthalene-formaldehyde condensates, thinning silicones, sulphonated anthracene-formaldehyde condensates, sulphonated phenylformalde- hyde condensates, carboxylic and oxycarboxylic acids, salts thereof and derivatives of these compounds, surfactants, or mixtures of two or more of these substances are used as concrete thinners or flow promoting agents.

4. Method according to any of claims 1 to 3, characterised in that one third less cement is used than would be necessary to achieve the same stability under pressure of the soil stabilizing material without the addition of concrete thinners and/or flow promoting agents.

## Revendications

1. Procédé pour la stabilisation d'un sol, dans lequel on mélange au sol à stabiliser, possédant une certaine humidité, à du déblai ou à un mélange de sol et de déblai du ciment et un additif pour le béton, puis on compacte, caractérisé en ce que l'on emploie comme additif pour le béton entre 2,5 et 5% et de préférence entre 3 et 4,5% par rapport au poids du ciment, calculés sur la matière sèche, de plastifiants et(ou) de fluidifiants du béton.

2. Procédé suivant la revendication 1, caractérisé en ce que l'on emploie un sol possédant une humidité naturelle et sans accroître sa teneur en humidité.

3. Procédé suivant la revendication 1 ou la revendication 2, caractérisé en ce que l'on emploie comme plastifiant ou fluidifiant du béton des lignine-sulfonates, des produits de condensation mélamine-formaldéhyde sulfonés, un produit de condensation naphtalène-formaldéhyde sulfoné, des silicones fluidifiantes, des produits de condensation phénol-formaldéhyde sulfonés, des acides carboxyliques et(ou) oxycarboxyliques ou des sels ou dérivés de ces composés, des détergents ou des mélanges de deux ou de plus de deux des substances ci-dessus.

4. Procédé suivant l'une des revendications 1 à 3, caractérisé en ce que la quantité de ciment à utiliser est de % inférieure à celle nécessaire pour l'obtention de la même résistance à l'écrasement avec un mélange pour la stabilisation du sol ne contenant pas de plastifiants et(ou) de fluidifiants du béton.
